# EUROPÄISCHE PATENTSCHRIFT

(11) **EP 0 092 696 B1**
(45) Veröffentlichungstag und Bekanntmachung des Hinweises auf die Patenterteilung: **15.10.1986**
(21) Anmeldenummer: 83103266.9
(22) Anmeldetag: 02.04.1983
(51) Int. Cl.: D07B 1/06

(54) **Verstärkungsseil für elastomere Erzeugnisse**
Reinforcing cord for rubber products
Câblé de renforcement pour produits en caoutchouc

(30) Priorität: 26.04.1982 DE 3215506
(43) Veröffentlichungstag der Anmeldung: 02.11.1983
(73) Patentinhaber: Akzo GmbH, D-5600 Wuppertal-1 (DE)
(72) Erfinder: Schild, Franz, D-5138 Heinsberg 2 (DE); Weidenhaupt, Wolfgang, Dr., D-5140 Erkelenz (DE)

## Beschreibung

Die Erfindung betrifft ein Verstärkungsseil aus Metalldrähten, vorzugsweise aus Stahldrähten, für elastomere Erzeugnisse, bestehend aus mindestens zwei miteinander verseilten Litzen aus jeweils zwei oder mehr Drähten, wobei mindestens eine außenliegende Litze aus zwei oder mehr von wenigstens einem Litzenumschlingungsdraht wendelförmig umwickelten Kerndrähten besteht.

Ein derartiges Verstärkungsseil ist aus der BE-A-655 590 bekannt. Bei diesem Verstärkungsseil sind mehrere, nicht vorgeformte Metalldrähte zu Litzen parallel gelegt und von einem Litzenumschlingungsdraht wendelförmig umwickelt. Mehrere dieser Litzen können zu einem Verstärkungsseil zusammengefaßt werden.

Solche Verstärkungsseile, die aus mehreren Litzen bestehen, werden immer dann in elastomeren Erzeugnissen eingesetzt, wenn die elastomeren Erzeugnisse einer erhöhten Belastbarkeit ausgesetzt werden sollen. Die Einzeldrahtdurchmesser liegen in der Regel bei 0,12 bis 0,5 mm. Die Verstärkungsseile, die aus mehreren Litzen bestehen, finden dann Verwendung, wenn die Einbettung der Einzellitzen in das elastomere Erzeugnis sehr arbeitsintensiv wird.

Das bekannte Verstärkungsseil weist den Vorteil auf, daß beim Einbetten in das elastomere Material dieses auch in die Kernbereiche der Seile gelangen kann, so daß von den Drähten keine Kapillare gebildet werden können, die bei einer Oberflächenbeschädigung bis zur Seillage des Verbundwerkstoffes zu einer unerwünschten Korrosion führen würden. Es weist aber den Nachteil auf, daß die Litzenumschlingungsdrähte nicht zur Festigkeit des Seiles beitragen.

Es ist deshalb Aufgabe der vorliegenden Erfindung, ein Verstärkungsseil zur Verfügung zu stellen, welches ebenfalls ein gutes Verhalten gegen Korrosion aufweist, bei dem aber zumindest die Litzenumschlingungsdrähte mit zur Festigkeit des Seiles beitragen.

Erfindungsgemäß wird diese Aufgabe durch ein Verstärkungsseil der oben genannten Art gelöst, welches sich dadurch auszeichnet, das die Litzen insgesamt von mindestens einem Seilumschlingungsdraht und/oder mindestens einer Seilumschlingungslitze wendelförmig umwickelt sind, und in den Litzen und/oder in den Seilumschlingungslitzen die Kerndrähte und die Litzenumschlingungsdrähte schraubenförmige Gestalt gleicher Steigung, gleichen Steigungswinkels und gleicher Drehrichtung aufweisen, und die Kerndrähte einer Litze nahezu phasengleich gebündelt angeordnet sind.

Seilumschlingungsdrähte bei Verstärkungsseilen an sich sind beispielsweise aus der DE-PS 803 801 bekannt. Diese haben die Aufgabe, eine Spleißung des Verstärkungsseiles zu verhindern. Insofern muß der Seilumschlingungsdraht stramm um das Verstärkungsseil gewickelt sein. Insofern wirkt der Umschlingungsdraht in der Regel entgegen einer Eindringung des elastomeren Erzeugnisses.

Die Metalldrähte sollten eine gute Bindung mit dem elastomeren Material eingehen. Sie können aber auch mit einem zweiten Metall, Kunststoff oder einem anderen Material beschichtet werden, wobei zwischen Metalldraht und Beschichtungswerkstoff einerseits und Beschichtungswerkstoff und elastomerem Material andererseits gute Bindungsneigung vorhanden sein soll. Besonders gut eignen sich Drähte aus Stahl, üblicherweise aus Kohlenstoffstahl, aber auch aus anderen Stahlsorten, beispielsweise aus legierten oder hochlegierten Stahlen mit geringem Fe-Gehalt. Mit Messing überzogene Stahldrähte werden bevorzugt angewendet.

Unter außenliegenden Litzen werden die Litzen verstanden, welche sichtbar an der Außenseite des fertigen Verstärkungsseiles liegen.

Besonders günstig ist es, wenn die Kerndrähte der Litzen und/oder der Seilumschlingungslitzen so nebeneinander und gegeneinander angeordnet sind, daß jeder der Kerndrähte mit wenigstens einem anderen Kerndraht in parallelem linienförmigem Kontakt ist. Die Kontaktlinie verläuft also parallel zur Richtung der Kerndrähte.

Diese Litzen sind als Verstärkungsseile in einfacher Verseilung aus der DE-OS 26 19 086 bekannt. Die Verstärkungsseile haben sich für die Verwendung als Verstärkungsseile in elastomeren Erzeugnissen als besonders günstig herausgestellt, da der Umschlingungsdraht zusätzlich tragende Funktion hat und außerdem das elastomere Material bei der Einbettung des Seiles besonders gut auch in den Kernbereich des Seiles eindringt und somit eine Korrosion der Drähte auch bei stärkeren Beschädigungen weitgehend verhindert wird.

Überraschenderweise stellt sich heraus, daß bei einer nochmaligen Verseilung dieser Seile als Litzen ein Verstärkungsseil für elastomere Erzeugnisse entsteht, welches den günstigen, obengenannten Eigenschaften des Einzelseiles nahekommt.

Ganz besonders vorteilhaft ist es, wenn die Litzen und die Seilumschlingungsdrähte und/oder Seilumschlingungslitzen von schraubenförmiger Gestalt gleicher Steigung, gleichen Steigungswinkels und gleicher Drehrichtung sind, und die Litzen nahezu phasengleich gebündelt angeordnet sind.

Bei diesem Verstärkungsseil tragen alle Drähte im Seilverband zur Festigkeit des Seiles bei; sie haben also alle tragende Funktion.

Dabei ist es günstig, wenn die Litzenumschlingungsdrähte gegenüber den Kerndrähten phasenverschoben, vorzugsweise um eine halbe Steigungslänge verschoben, angeordnet sind. Die bevorzugte Schlaglänge bei der zweiten Verseilung liegt bei 10 bis 30 mm.

Bei dieser Ausführungsform wird bevorzugt zur Herstellung des Seiles bei der zweiten Verseilung das aus der DE-OS 26 19 086 bekannte Verfahren angewandt, wobei anstatt der Kerndrähte Kernlitzen und anstatt der Umschlingungsdrähte Seilumschlingungsdrähte und/oder Seilumschlingungslitzen eingesetzt werden.

Es war überraschend, daß mit einem derartigen Verstärkungsseil trotz seiner in der Regel erheblich größeren Anzahl an Drähten und somit seines größeren Querschnitts die gleich guten, oben beschriebenen Eigenschaften des in der DE-OS 26 19 086 beschriebenen Seiles erreicht werden können.

Die hier verwendeten Fachausdrücke über Seilkonstruktionen sind dem Buch "Stahldrahterzeugnisse", Verlag Stahleisen, 1956, Band I entnommen.

Es können im Verstärkungsseil neben den Litzen auch ein oder mehr Einzeldrähte eingebaut sein.

In der Regel besteht das erfindungsgemäße Verstärkungsseil aus drei bis sieben Litzen, aus bis zu vier Seilumschlingungsdrähten und/oder aus bis zu vier Seilumschlingungslitzen..

Unter Litzen werden erfindungsgemäß Litzen im Verstärkungsseil verstanden, welche in der Regel in größerer Anzahl als die Seilumschlingungslitzen vorhanden sind. Es können aber auch gleich viel Litzen und Seilumschlingungslitzen vorhanden sein, wobei zur Unterscheidung die eine Gruppe Litzen und die andere Gruppe Seilumschlingungslitzen genannt werden.

In der Regel enthalten die Litzen und/oder die Seilumschlingungslitzen zwei bis acht Kerndrähte; es sind jedoch auch mehr Kerndrähte möglich.

Ebenso enthalten die Litzen und/oder die Seilumschlingungslitzen in der Regel bis zu vier Litzenumschlingungsdrähte, wobei auch hier eine größere Anzahl möglich ist.

Als Kerndrähte werden diejenigen Drähte in der Litze bzw. Seilumschlingungslitze verstanden, welche in der Regel in der überzahl sind.

Als Litzenumschlingungsdrähte werden diejenigen Drähte in der Litze bzw. Seilumschlingungslitze verstanden, welche in der Regel in geringerer Zahl sind.

Die Litzen bzw. die Seilumschlingungslitzen können beispielsweise 3 + 1, 5 + 2, 6 + 3, 7 + 2, oder allgemein n, + n₂ Drähte enthalten, wobei die erste Zahl bzw. n, die Anzahl der Kerndrähte und die zweite Zahl bzw. n₂ die Anzahl der Litzenumschlingungsdrähte angibt.

Es können aber auch in den Litzen bzw. in den Seilumschlingungslitzen dieselbe Anzahl an Kerndrähten und auch Litzenumschlingungsdrähten enthalten sein. Solche Litzen bzw. Seilumschlingungslitzen enthalten also dann 2 + 2, 3 + 3,4 + 4 oder n, + n₂, wobei n, = n₂ ist, Drähte, wobei die erste Zahl bzw. n, als Kerndrähte und die zweite Zahl bzw. n₂ als Litzenumschlingungsdrähte verstanden werden.

Die erfindungsgemäßen Verstärkungsseile finden bevorzugt Verwendung bei der Herstellung von Fahrzeugluftreifen, insbesondere von Luftreifen für Lastkraftwagen oder Erdbewegungsmaschinen.

Die Erfindung wird anhand der beigefügten Figuren und Beispiele näher erläutert.

Es zeigen:
Figur 1 den prinzipiellen Aufbau eines erfindungsgemäßen Verstärkungsseiles mit vier Litzen und einem Seilumschlingungsdraht der Konstruktion 4 x (5 + 2) + 1
Figur 2 den prinzipiellen Aufbau eines erfindungsgemäßen Verstärkungsseiles mit sieben Litzen und einem Seilumschlingungsdraht der Konstruktion 7 x (3 + 1) + 1
Figur 3 den prinzipiellen Aufbau eines erfindungsgemäßen Verstärkungsseiles mit sieben Litzen und einem Seilumschlingungsdraht der Konstruktion 7 x (2 + 2) + 1
Figur 4 den prinzipiellen Aufbau eines erfindungsgemäßen Verstärkungsseiles gemäß Anspruch 3 mit fünf Litzen und zwei Seilumschlingungsdrähten der Konstruktion 5 x (4 + 1) +
Figur 5 den prinzipiellen Aufbau eines erfindurgsgemäßen Verstärkungsseiles gemäß Anspruch 3 mit drei Litzen und einer Umschlingungslitze der Konstruktion (3 + 1) x (5 + 2)
Figur 6 schematisch den Versuchsaufbau beim Korrosionsversuch
Figur 7 schematisch den Versuchsaufbau bei der Bestimmung der Luftdurchlässigkeit des eingebetteten Verstärkungsseiles
Figur 8 einen Schnitt durch den Prüfkörper, welcher bei der Bestimmung der Luftdurchlässigkeit eingesetzt wird
Figur 9 schematisch den Aufbau eines Reifens, in welchen erfindungsgemäße Verstärkungsseile eingebettet sind.

Figur 1 stellt den prinzipiellen Aufbau eines erfindungsgemäßen Verstärkungsseiles I mit vier Litzen 2, welche aus je fünf Kerndrähten 3 und je zwei Litzenumschlingungsdrähten 4 bestehen, und einem Seilumschlingungsdraht 5 dar. Allgemein wird die Konstruktion mit 4 x (5 + 2) + 1 angegeben. Die Litzen 2 sind hierbei im Kreuzschlag verseilt. Die Litzen 2 sind derart aufgebaut, daß die Kerndrähte 3 und die Litzenumschlingungsdrähte 4 von schraubenförmiger Gestalt gleicher Steigung, gleichen Steigungswinkels und gleicher Drehrichtung sind, und die Kerndrähte 3 einer Litze 2 nahezu phasengleich gebündelt angeordnet sind. Die Kerndrähte 3 und Litzenumschlingungsdrähte 4 sind nur in der oberen Hälfte der Figur 1 dargestellt. Der besseren Übersichtlichkeit ist im Seilverbund nur noch die Litze 2 als dickes Kabel ohne Litzenumschlingungsdraht 4 dargestellt.

Figur 2 stellt den prinzipiellen Aufbau eines erfindungsgemäßen Verstärkungsseiles 6 mit sieben Litzen 7, welche aus je drei Kerndrähten 8 und je einem Litzenumschlingungsdraht 9 bestehen, und einem Seilumschlingungsdraht 10 dar. Allgemein wird die Konstruktion mit 7 x (3 + 1) + 1 angegeben. Auch hier sind die Litzen im Kreuzschlag verseilt. Die Darstellungsform entspricht der von Figur 1.

Figur 3 stellt den prinzipiellen Aufbau eines erfirdungsgemäßen Verstärkungsseiles 11 mit sieben Litzen 12, welche aus je zwei Kerndrähten 13 und je zwei Litzenumschlingungsdrähten 14 bestehen, und einem Seilumschlingungsdraht 15 dar. Allgemein wird die Konstruktion mit 7 x (2 + 2) + 1 angegeben. Die bei Figur 1 zusätzlich gemachten Angaben gelten sinngemäß auch für Figur 3.

Figur 4 zeigt den prinzipiellen Aufbau eines erfindungsgemäßen Verstärkungsseiles 16 gemäß Anspruch 3, bei welchem fünf Litzen 17 und zwei Seilumschlingungsdrähte 20 von schraubenförmiger Gestalt gleicher Steigung, gleichen Steigungswinkels und gleicher Drehrichtung sind, und die Litzen nahezu phasengleich gebündelt angeordnet sind, wobei die Seilumschlingungsdrähte 20 um eine halbe Steigungslänge phasenverschoben gegenüber den Litzen 17 angeordnet sind. Die Litzen 17 bestehen jeweils aus vier Kerndrähten 18, wobei jede Litze 17 mit einem Litzenumschlingungsdraht 19 wendelförmig umwickwlt ist. Bei den Litzen weisen die Kerndrähte 18 und die Litzenumschlingungsdrähte 19 schraubenförmige Gestalt gleicher Steigung, gleichen Steigungswinkels und gleicher Drehrichtung auf, und die Kerndrähte 18 einer Litze 17 sind nahezu phasengleich gebündelt angeordnet.

Figur 5 zeigt den prinzipiellen Aufbau eines erfindungsgemäßen Verstärkungsseiles 21 gemäß Anspruch 3, bei welchem drei Litzen 22 und eine Seilumschlingungslitze 25 von schraubenförmiger Gestalt gleicher Steigung, gleichen Steigungswinkels und gleicher Drehrichtung sind, und die Litzen 22 nahezu phasengleich gebündelt angeordnet sind, wobei die Seilumschlingungslitze 25 um eine halbe Steigungslänge phasenverschoben gegenüber den Litzen 22 angeordnet ist. Die Litzen 22 bestehen jeweils aus fünf Kerndrähten 23 und zwei Litzenumschlingungsdrähten 24. Die Seilumschlingungslitze 25 besteht ebenfalls aus fünf Kerndrähten 26 und zwei Litzenumschlingungsdrähten 27. In den Litzen 22 und auch in der Seilumschlingungslitze 25 weisen die Kerndrähte 23 bzw. 26 und die Litzenumschlingungsdrähte 24 bzw. 27 schraubenförmige Gestalt gleicher Steigung, gleichen Steigungswinkels und gleicher Drehrichtung auf, und die Kerndrähte 23 und 26 einer Litze 22 bzw. 25 sind nahezu phasengleich gebündelt angeordnet. Besonders günstig ist es hierbei, wenn die Litzenumschlingungsdrähte 24 bzw. 27 um eine halbe Steigungslänge phasenverschoben gegenüber den Kerndrähten 23 bzw. 26 angeordnet sind.

### Beispiel 1 Korrosionsversuche

Zum Nachweis der guten Eigenschaften der erfindungsgemäßen Verstärkungsseile wurden Korrosionsversuche gemäß einem in Figur 6 schematisch dargestellten Versuchsaufbau durchgeführt, wobei die Ergebnisse von erfindungsgemäßen Verstärkungsseilen mit bisher üblichen Verstärkungsseilen verglichen wurden.

Zur Durchführung des Korrosionsversuches werden Prüfkörper 28 hergestellt, bei welchen zwei Lagen 29 mit je vierzehn Seilen pro 32 mm derart in zwei verschiedene Sorten Gummi einvulkanisiert werden, daß die beiden Lagen 29 innerhalb eines Bereiches B von 25,4 mm der Prüfkörperlänge miteinander zusammenvulkanisiert sind. Die Bereichsgrenzen liegen 12,5 mm (Bereich A) von der einen und 50 mm (Bereich C) von der anderen Stirnseite des Prüfkörpers 28 entfernt, wobei die Seilquerschnitte an beiden Stirnseiten 30 und 31 sichtbar sind. Die Seile innerhalb der Seillagen 20 und die beiden Seillagen untereinander liegen in Probenlängsrichtung parallel zueinander in konstantem Abstand.

Die fertigen Prüfkörper 28 werden flachseitig mit der kürzeren, nicht zusammenvulkanisierten Seite in eine 20%ige NaCI-Lösung 32 in einem Behälter unter einem Winkel von 45° zur Badoberfläche derart eingetaucht, daß die Eintauchlänge D des zusammenvulkanisierten Bereiches 12,5 mm beträgt. Von den verschiedenen Seilarten wurden jeweils mehrere Proben hergestellt, welche entweder überhaupt nicht (Eintauchzeit 0 Tage) oder mehrere Tage in die 20%ige NaCI-Lösung eingetaucht waren.

Hierbei wurden zwei verschiedene, übliche Gummisorten verwendet. Nach Ablauf der Eintauchzeit wurden die Seillagen der Prüfkörper nach Einspannen der beiden längeren, nicht zusammenvulkanisierten Seiten 30 auseinandergerissen. Beurteilt wurde der Gummibedeckungsgrad innerhalb des vorher zusammenvulkanisierten Bereiches beider auseinandergerissener Prüfkörperhälften 29, wobei nach eingetauchtem (Bereich D) und nicht eingetauchtem Bereich unterschieden wurde. 100% Bedeckungsgrad bedeutet, daß weder Seil noch Seilteile an beiden Prüfkörperhälften 29 sichtbar sind.

Als Seile wurden verwendet:
Seil I: ein erfindungsgemäßes Verstärkungsseil gemäß Anspruch 4 und Figur 1, welches aus vier Litzen 2, bei welchen fünf Kerndrähte 3 und zwei Litzenumschlingungsdrähte 4 von schraubenförmiger Gestalt gleicher Steigung, gleichen Steigungswinkels und gleicher Drehrichtung sind, und die Kerndrähte 3 einer Litze 2 nahezu phasengleich gebündelt angeordnet sind, und einem Seilumschlingungsdraht 5. Die Litzenumschlingungsdrähte 4 waren gegenüber den Kerndrähten 3 um eine halbe Steigungslänge phasenverschoben angeordnet. Die Kerndrähte 3 und die Litzenumschlingungsdrähte 4 hatten einen Drahtdurchmesser von 0,22 mm, während der Seilumschlingungsdraht 5 einen Durchmesser von 0,15 mm hatte. Die Verseilung der Litzen erfolgte im Kreuzschlag. Die Konstruktion wird üblicherweise wie folgt angegeben
   4 x (5 + 2 x 0,22) + 0,15
Seil II: Aufbau wie Seil I, jedoch andere Drahtzahlen der Konstruktion
   3 x (7 + 2 x 0,22) + 0,15
Seil III: Aufbau wie Seil I, jedoch andere Drahtzahlen, wie in Figur 2 dargestellt, der Konstruktion
   7 x (3 ₊ 1 x 0,22) ₊ 0,15
Seil IV: Aufbau wie Seil 1, jedoch andere Drahtzahlen, wie in Figur 3 dargestellt, der Konstruktion
   7 x (2 + 2 x 0,22) + 0,15
Seil V: Aufbau wie Seil I, wobei anstatt des Seilumschlingungsdrahtes eine Seilumschlingungslitze um das Seil gewickelt war. Das Verstärkungsseil bestand aus drei Litzen und einer Seilumschlingungslitze, welche Litzen jeweils aus fünf Kerndrähten und zwei Litzenumschlingungsdrähten bestanden, der Konstruktion:
   3 + 1 x (5 + 2 x 0,22)
Seil VI: ein Vergleichsseil, welches zweifach im Kreuzschlag verseilt ist, der Konstruktion
   7x4x0,22+0,15
Seil VII: ein Vergleichsseil, welches einfach verseilt ist, der Konstruktion:
   3+9+15x0,22+0,15

Die Gummibedeckungsgrade in % der auseinandergerissenen Proben, in welche erfindungsgemäße bzw. Vergleichsverstärkungsseile eingebettet waren, sind in der Tabelle I und II in Abhängigkeit der Eintauchzeit dargestellt.

Die Prüfkörper mit erfindungsgemäßen Verstärkungsseilen verhalten sich also korrosionsbeständiger als die Prüfkörper mit Vergleichsseilen.

### Beispiel

Um nachzuprüfen, wie die Güte der Einbettung eines erfindungsgemäßen Verstärkungsseiles im Gummi im Vergleich zu bisher üblichen Verstärkungsseilen ist, wurde die Luftdurchlässigkeit gemäß Figur 7 bestimmt, wobei ein Prüfkörper gemäß Figur 8 Verwendung fand.

Ein 7,5 cm langes Verstärkungsseil 36 wird zu diesem Zweck in Gummi 35 eingebettet, wobei das Verstärkungsseil 36 an beiden Stirnseiten des Prüfkörpers 34 sichtbar sind. Gleichzeitig werden in jeden Prüfkörper 34 eine Dichtungsscheibe 37 und ein Rohranschlagstück 38 in den Gummi 35 eingebettet.

Mit der Überwurfmutter 40 wird der Prüfkörper 34 gasdicht mit einem Druckluftanschlußstück 41 angeschlossen. Das Druckluftanschlußstück 41 ist über ein Übergangsstück 42, ein Druckreduzierventil 43 und einer Druckluftleitung 44 an eine (nicht dargestellte) Druckluftquelle angeschlossen.

Am Rohranschlußstück 38 ist ein Rohr 39 gasdicht angeschlossen, welches mit dem freien Ende in eine mit Wasser 46 gefüllte Wanne 45 eingetaucht ist. Das freie Ende ist nach oben gebogen und befindet sich unter der Öffnung eines bei Beginn des Versuches bis zur Nullmarke mit Wasser gefüllten Meßzylinders 47, welcher ebenfalls in das Wasserbad 45, 46 eingetaucht ist. Mit dem Ventil 48 läßt sich die Höhe der Wassersäule im Meßzylinder 47 einstellen.

Bei Beginn der Luftdurchlässigkeitsbestimmung wird über das Druckreduzierventil 43 ein Druck von 1 bar eingestellt. Kann durch den Prüfkörner infolge einer nicht vollständigen Einbettung des Verstärkungsseiles 36 in die Gummimasse 35 Luft eindringen, so steigen die entstehenden Luftblasen im Meßzylinder 47 auf. Gemessen wird die sich im Meßzylinder 47 ansammelnde Luftmenge pro Zeiteinheit.

Als Verstärkungsseile wurden folgende in die Gummisorte 2 eingebettet:
Die erfindungsgemäßen Verstärkungsseile I und V gemäß Beispiel 1.
Außerdem wurde ein weiteres erfindungsgemäßes Seil VIII eingebettet, welches wie Seil I aufgebaut ist, jedoch zwei Seilumschlingungsdrähte hat, der Konstruktion:
   5 x (4 + 1 x 0,22) + 2 x 0,22
Als Vergleichsseile wurden die Seile VI und VII aus Beispiel 1 gewählt.

Die Ergebnisse sind in Tabelle III dargestellt.

Die erfindungsgemäßen Verstärkungsseile sind also vollständig in die Gummimasse eingebettet.

Figur 9 zeigt schematisch den Aufbau eines Reifens, in welchem erfindungsgemäße Verstärkungsseile eingebettet sind. Mit 47 ist die Lauffläche des Reifens bezeichnet, welcher hier als Radialreifen aufgebildet ist. In die Lauffläche 47 sind zwei Lagen 48 und 49 von erfindungsgemäßen Verstärkungsseilen eingebettet, welche unter einem bestimmten Winkel zur Umfangsrichtung verlaufen. Dieser Winkel richtet sich nach dem Einsatzgebiet des Reifens. In eine Karkasse 51 sind ebenfalls erfindungsgemäße Verstärkungsseile 50 senkrecht zur Umfangsrichtung des Reifens - in Umfangsrichtung des Reifenquerschnitts - eingebettet. In den Wulst 57 können ebenfalls die erfindungsgemäßen Verstärkungsseile eingebettet sein.

## Patentansprüche

1. Verstärkungsseil aus Metalldrähten, vorzugsweise aus Stahldrähten, für elastomere Erzeugnisse, bestehend aus mindestens zwei miteinander verseilten Litzen (2, 7,12,17, 22) aus jeweils zwei oder mehr Drähten, wobei mindestens eine außenliegende Litze aus zwei oder meh von mindestens einem Litzenumschlingungsdraht (4,9,14,19,24) wendelförmig umwickelten Kerndrähten (3, 8, 13, 18, 23) besteht, dadurch gekennzeichnet, daß die Litzen (2,7,12,17,22) insgesamt von mindestens einem Seilumschlingungsdraht (5,10,15,20) und/oder mindestens einer Seilumschlingungslitze (25) wendelförmig umwickelt sind, und in den Litzen (2, 7, 12, 17, 22) und/oder in den Seilumschlingungslitzen (25) die Kerndrähte (3, 8,13, 18,23,26) und die Litzenumschlingungsdrähte (4, 9,14,19, 24, 27) schraubenförmige Gestelt gleicher Steigung, gleichen Steigungswinkels und gleicher Drehrichtung aufweisen, und die Kerndrähte (3, 8,13,18, 23, 26) einer Litze (2, 7,12, 17, 22. 25) nahezu phasengleich gebündelt angeordnet sind.

2. Verstärkungsseil nach Anspruch 1, dadurch gekennzeichnet, daß die Kerndrähte (3, 8,13,18, 23, 26) der Litzen (2, 7,12,17, 22) und/oder der Seilumschlingungslitzen (25) nebeneinander und gegeneinander angeordnet sind, und jeder der Kerndrähte mit wenigstens einem anderen Kerndraht in parallelem linienförmigem Kontakt ist.

3. Verstärkungsseil nach Anspruch 1 oder 2, dadurch gekennzeichnet, daß die Litzen (17, 22) und die Seilumschlingungsdrähte (20) und/oder Seilumschlingungslitzen (25) von schraubenförmiger Gestalt gleicher Steigung, gleichen Steigungswinkels und gleicher Drehrichtung sind, und die Litzen (17, 22) nahezu phasengleich gebündelt angeordnet sind.

4. Verstärkungsseil nach Anspruch 1, 2 oder 3, dadurch gekennzeichnet, daß das Verstärkungsseil (1, 6, 11, 16, 21) aus drei bis sieben Litzen (2, 7, 12, 17, 22) besteht.

5. Verstärkungsseil nach einem der Ansprüche 1 bis 4, dadurch gekennzeichnet, daß die Litzen (2, 7, 12, 17,22) von bis zu vier Seilumschlingungsdrähten (5, 10, 15, 20) wendelförmig umwickelt sind.

6. Verstärkungsseil nach einem der Ansprüche 1 bis 5, dadurch gekennzeichnet, daß die Litzen (22) von bis zu vier Seilumschlingungslitzen (25) wendelförmig umwickelt sind.

7. Verstärkungsseil nach einem der Ansprüche 1 bis 6, dadurch gekennzeichnet, daß die Litzen (2, 7, 12, 17, 22) und/oder die Seilumschlingungslitzen (25) jeweils zwei bis acht Kerndrähte (3, 8, 13, 18, 23, 26) enthalten.

8. Verstärkungsseil nach einem der Ansprüche 1 bis 7, dadurch gekennzeichnet, daß die Litzen (2, 7, 12, 17, 22) und/oder die Seilumschlingungslitzen (25) jeweils bis zu vier Litzenumschlingungsdrähte (3, 9. 14, 19, 24, 27) enthalten.

9. Verwendung der Verstärkungsseile gemäß einem der Ansprüche 1 bis 8 zur Herstellung von Fahrzeugluftreifen.

10. Verwendung der Verstärkungsseile nach einem der Ansprüche 1 bis 8 zur Herstellung von Luftreifen für Lastkraftwagen.

11. Verwendung der Verstärkungsseile nach einem der Ansprüche 1 bis 8 zur Herstellung von Luftreifen für Erdbewegungsmaschinen.

## Claims

1. A reinforcing cable of metal wires, preferably steel wires, for elastomeric products, consisting of at least two strands (2, 7, 12,17, 22) twisted together of two or more wires each, at least one outer strand consisting of two or more core wires (3, 8,13, 18,12) around which at least one strand wrapping wire (4, 9, 14, 19, 24) is helically wound, characterized in that in all at least one cable wrapping wire (5, 10, 15, 20) and/or at least one cable wrapping strand (25) is/are wound helically around the strands (2, 7, 12,17,22) and in the strands (2, 7,12, 17, 22) and/or in the cable wrapping strands (25) the core wires (3, 8, 13, 18, 23, 26) and the strand wrapping wires (4, 9, 14, 19, 24, 27) are of helical configuration with the same pitch, the same helix angle and the same direction of twist and the core wires (3, 8,13,18, 23, 26) of a strand (2, 7,12, 17, 22, 25) are bundled in substantially the same phase.

2. A reinforcing cable as claimed in Claim 1, characterized in that the core wires (3, 8, 13, 18, 23, 26) of the strands (2, 7, 12, 17, 22) and/or the cable wrapping strands (25) are arranged adjacent and against one another and each of the core wires is in parallel linear contact with at least one other core wire.

3. A reinforcing cable as claimed in Claim 1 or 2, characterized in that the strands (17, 22) and the cable wrapping wires (20) and/or cable wrapping strands (25) are of helical configuration with the same pitch, the same helix angle and the same direction of twist and the strands (17, 22) are bundled in substantially the same phase.

4. A reinforcing cable as claimed in Claim 1, 2 or 3, characterized in that the reinforcing cable (1, 6, 11, 16, 21) consists of three to seven strands (2, 7, 12, 17, 22).

5. A reinforcing cable as claimed in at least one of Claims 1 to 4, characterized in that up to four cable wrapping wires (5,10,15,20) are wound helically around the strands (2, 7, 12, 17, 22).

6. A reinforcing cable as claimed in any of Claims 1 to 5, characterized in that up to four cable wrapping strands (25) are wound helically around the strands (22).

7. A reinforcing cable as claimed in any of Claims 1 to 6, characterized in that the strands (2, 7,12,17,22) and/or the cable wrapping strands (25) each contain from two to eight core wires (3, 8, 13, 18, 23, 26).

8. A reinforcing cable as claimed in any of Claims 1 to 7, characterized in that the strands (2, 7, 12, 17, 22) and/or the cable wrapping strands (25) each contain up to four strand wrapping wires (3, 9, 14, 19, 24, 27).

9. The use of the reinforcing cables claimed in any of Claims 1 to 8 for the production of pneumatic tyres for motor vehicles.

10. The use of the reinforcing cables claimed in any of Claims 1 to 8 for the production of pneumatic tyres for heavy goods vehicles.

11. The use of the reinforcing cables claimed in any of Claims 1 to 8 for the production of pneumatic tyres for earth-moving machines.

## Revendications

1. Câble de renforcement en fils métalliques, de préférence en fils d'acier, pour produits élastomères, comprenant au moins deux torons (2, 7, 12, 17, 22) câblés ensemble et respectivement constitués de deux ou de plusieurs fils métalliques, au moins un toron extérieur étant constitué de deux ou de plusieurs fils métalliques (3, 8, 13, 18, 23) entourés par au moins un fil d'hélice (4, 9, 14, 19, 24) de fixation des torons, caractérisé par le fait que les torons (2, 7, 12, 17, 22) sont entourés tous ensemble par au moins un fil d'hélice (5, 10, 15, 20) de fixation du câble et/ou par au moins un toron (25) de fixation du câble enroulé en hélice, et dans les torons (2, 7, 12,17, 22) et/ou dans les torons (25) de fixation du câble, les fils métalliques (3, 8, 13, 18, 23, 26) et les fils d'hélice (4, 9, 14, 19, 24, 27) de fixation des torons sont en forme d'hélice de même pas, de même angle et de même sens de torsion, et les fils métalliques (3, 3, 13. 13, 23, 26) d'un toron (2, 7,12, 17, 22, 25) sont disposés groupés en faisceau sensiblement de même phase.

2. Câble de renforcement selon la revendication 1, caractérisé par le fait que les fils métalliques (3, 8, 13, 18, 23, 26) des torons (2, 7, 12, 17, 22) et/ou des torons de fixation du câble (25) enroulés en hélice sont disposés jointifs les uns à côté des autres et que chacun des fils métalliques est au contact linéaire parallèle d'au moins un autre fil métallique.

3. Câble de renforcement selon la revendication 1 ou 2, caractérisé par le fait que les torons (17, 22) et les fils d'hélice (20) de fixation du câble et/ou les torons (25) de fixation du câble sont en forme d'hélice de même pas, de même angle et de même sens de torsion et que les torons (17, 22) sont disposés groupés en faisceaux sensiblement de même phase.

4. Câble de renforcement selon la revendication 1, 2 ou 3, caractérisé par le fait que le câble de renforcement (1, 6, 11, 16, 21) est constitué de trois à sept torons (2, 7, 12, 17, 22).

5. Câble de renforcement selon l'une des revendications 1 à 4, caractérisé par le fait que les torons (2, 7,12,17, 22) sont entourés par jusqu'à quatre fils d'hélice (5, 10, 15, 20) de fixation du câble.

6. Câble de renforcement selon l'une des revendications 1 à 5, caractérisé par le fait que les torons (22) sont entourés par jusqu'à quatre torons (25) de fixation du câble enroulés en hélice.

7. Câble de renforcement selon l'une des revendications 1 à 6, caractérisé par le fait que les torons (2, 7, 12, 17, 22) et/ou les torons (25) de fixation du câble enroulés en hélice comprennent respectivement deux à huit fils métalliques (3, 8, 13, 18, 23, 26).

8. Câble de renforcement selon l'une des revendications 1 à 7, caractérisé par le fait que les torons (2, 7, 12, 17, 22) et/ou les torons (25) de fixation du câble enroulés en hélice comprennent respectivement jusqu'à quatre fils d'hélice (3, 9, 14, 19, 24, 27) de fixation des torons.

9. Utilisation des câbles de renforcement selon l'une des revendications 1 à 3 pour la fabrication de pneus de véhicules.

10. Utilisation des câbles de renforcement selon l'une des revendications 1 à 3 pour la fabrication de pneus de camions.

11. Utilisation des câbles de renforcement selon l'une des revendications 1 à 3 pour la fabrication de pneus de machines de terrassement.
